# EUROPÄISCHE PATENTSCHRIFT

(11) **EP 1 066 898 B1**
(45) Veröffentlichungstag und Bekanntmachung des Hinweises auf die Patenterteilung: **09.03.2005**
(21) Anmeldenummer: 00114274.4
(22) Anmeldetag: 04.07.2000
(51) Int. Cl.: B22D 11/20

(54) **Verfahren zur Schmelzenführung in einer Stranggiessmaschine**
Process for feeding molten metal in a continuous casting machine
Procédé d'alimentation de métal liquide d'une machine de coulée continue

(30) Priorität: 06.07.1999 DE 19930909
(43) Veröffentlichungstag der Anmeldung: 10.01.2001
(73) Patentinhaber: SMS Demag AG, 40237 Düsseldorf (DE)
(72) Erfinder: Pleschiutschnigg, Fritz-Peter, Prof. Dr., 47269 Duisburg (DE); Feldhaus, Stephan, Dr., 40237 Düsseldorf (DE); Parschat, Lothar, 40885 Ratingen (DE); Vonderbank, Michael, Dr., 46509 Xanten (DE); Wosch, Erwin, Dr., 52222 Stolberg (DE)
(74) Vertreter: Valentin, Ekkehard, Dipl.-Ing.

(56) Entgegenhaltungen:
- CH-A- 646 352
- US-A- 4 235 276
- PATENT ABSTRACTS OF JAPAN vol. 1995, no. 08, 29. September 1995 (1995-09-29) & JP 07 112260 A (NIPPON STEEL CORP), 2. Mai 1995 (1995-05-02)

## Beschreibung

Die Erfindung betrifft ein Verfahren zur Schmelzenführung in einer Stranggießmaschine, wobei die Schmelze einer bestimmten Legierung mit einer Liquidus-Temperatur T_{liq} über einen Verteiler in eine Gießform gegossen wird und der innerhalb der Gießform erstarrte Strang abgezogen wird.

Die Stranggießprozesse nach den herkömmlichen Stranggießverfahren mit einer oszillierenden Kokille über das Dünnbrammengießen, das Bandgießen oder 2-Rollen-Gießen machen mit der ständig dünner werdenden Erstarrungsdicke des Gußproduktes mit kürzer werdenden Erstarrungszeiten und steigenden Gießgeschwindigkeiten eine genaue Prozeßführung notwendig

In der Patentschrift US-A-4 235 276 wird ein Verfahren beschrieben, bei dem der Wärmeverlust der Schmelze in der Kokille, durch Regelung der Abzugsgeschwindigkeit kontrolliert wird.

Aufgabe der vorliegenden Erfindung ist es, ein Verfahren zur Schmelzenführung in einer Stranggießmaschine bereitzustellen, mit denen eine genaue Temperatur- und Gießgeschwindigkeitsführung für ein betriebssicheres und insbesondere automatisierbares Gießen möglich ist.

Diese Aufgabe wird durch ein Verfahren mit den Merkmalen des Anspruchs 1 erreicht. Vorteilhafte Weiterentwicklungen sind in den Unteransprüchen beschrieben.

Im einzelnen wird verfahrensgemäß vorgeschlagen, daß die Ist-Temperatur der Schmelze im Verteiler bei einer Ist-Gießgeschwindigkeit erfaßt wird, wobei die Erfassung der Temperatur diskontinuierlich oder kontinuierlich mittels geeigneter bekannter Temperaturaufnahmemittel, beispielsweise Thermoelementen oder Temperatursensoren, erfolgt. Es wird der Ist-Wärmeverlust der Schmelze im Verteiler und während ihrer Verweilzeit zwischen Verteiler und Gießspiegel in der Gießform, beispielsweise einer oszillierenden Kokille, durch Eingehen von Faktoren, die für den Wärmeverlust verantwortlich sind, ermittelt. Unter Kenntnis der Liquidustemperatur T_{liq} der zu vergießenden Schmelze und des aktuellen Wärmeverlustes wird eine äquivalente Liquidus-Temperatur T*_{liq} (+ 0°C) als Grenzbereich für die Temperatur der Schmelze im Verteiler ermittelt, bei dem Stranggußfehler in der Kokille auftreten. Das heißt, es wird die Temperatur der Schmelze im Verteiler bzw. der Temperaturverlauf über die Gießgeschwindigkeit ermittelt, bei der die Schmelze in der Gießform bereits in einem unerwünscht frühen Stadium erstarrt, d.h. im Gießspiegel bzw. im Gießspiegelbereich. Wird nämlich die Liquidus-Temperatur bereits im Gießspiegel der Kokille erreicht, besteht die Gefahr einer Brückenbildung im erstarrenden Gefüge verbunden mit einem Strangdurchbruch durch fehlende Schlackenschmierung oder schadhafte Strangoberflächen. Die sich in der Kokille einstellende Stahltemperatur muß also so gewählt sein, daß keine Vorerstarrung im Gießspiegel stattfindet und das Gießpulver ausreichend aufgeschmolzen wird, um eine gute Schmierung sowie Isolation des Stranges bei seiner Reise durch die Kokille sicherzustellen.

Es werden in Abhängigkeit dieser Grenztemperatur bzw. des Grenzverlaufs die Isothermen hierzu ermittelt, d.h. die äquivalenten Liquidus-Temperaturverläufe T*_{liq} + x(°C) in Abhängigkeit der Überhitzungstemperatur x(°C) mit x>0, jeweils in Abhängigkeit von der Gießgeschwindigkeit. Es entsteht auf diese Weise ein Raster, welches unter Verwendung der Temperatur der Schmelze im Verteiler als Maß eine Vorhersage für die Temperaturverhältnisse in der Kokille zuläßt, indem das Verhältnis der Schmelzetemperaturen im Verteiler und der Kokille über die Überhitzung und die jeweilige Gießgeschwindigkeit ausgenutzt wird. Es folgt ein Anpassen der Ist-Stranggießgeschwindigkeit an eine Soll-Stranggießgeschwindigkeit oder auch eines Soll-Stranggießgeschwindigkeitsbereichs innerhalb eines vorgegebenen Isothermenfensters, dessen unterste Grenze oberhalb des äquivalenten Uquidus-Temperaturverlaufs T*_{liq} (+ 0°C) verläuft. Damit ist sichergestellt, daß zu keiner Zeit in Abhängigkeit der Temperatur der Schmelze im Verteiler und des Wärmeverlustes mit einer Gießgeschwindigkeit gefahren wird, die zu einem Durchbruch des Stranges in der Kokille aufgrund zu niedriger Temperaturen führen könnte.

Insgesamt wird damit die Temperatur der Schmelze im Verteiler als Maß zur Vorhersage der Temperaturverhältnisse in der Gießform verwendet. Auf diese Weise können die aktuellen Temperaturverhältnisse in der Kokille vorhergesagt werden bzw. mittelbar innerhalb einer "Inkubationszeit" erfaßt werden und zur Einstellung einer optimalen Gießgeschwindigkeit bzw. eines Gießgeschwindigkeitsbereiches genutzt werden. Die Gießgeschwindigkeit wird demnach nicht unmittelbar in Abhängigkeit von der Temperatur der Schmelze in der Kokille, sondern mittelbar über die Verteilertemperatur eingestellt.

Durch diese Vorhersagemöglichkeit bietet das Verfahren die Möglichkeit, auf eine sich abzeichnende, beispielsweise zu starke, Abkühlung der Schmelze im Gießspiegel der Kokille, welche durch die Bestimmung der äquivalenten T*_{liq}-Temperatur im Verteiler, die auf der Schmelzetemperaturmessung im Verteiler basiert, angezeigt wird, durch eine entsprechende Gießgeschwindigkeitserhöhung zu reagieren, um eine Gießstörung in der Kokille in Form von Oberflächenfehlern auf dem Gußprodukt oder eines Durchbruchs zu vermeiden. Diese relativ früh erkennbare Problematik bzw. Vorhersage der Geschehnisse in der Gießform bzw. Kokille wird besonders deutlich mit Hilfe einer Temperatur-Dauermessung der Schmelze im Verteiler und basiert auf der langen Verweilzeit des Stahles von beispielsweise 8 Minuten im Verteiler, die ausreichend Zeit für eine entsprechende Änderung der Gießgeschwindigkeit gibt.

Verfahrensgemäß werden zum Erreichen einer guten Prozeßführung Daten "online" gemessen werden, die den Erstarrungsvorgang in der Kokille bei einer hierzu optimalen Gießgeschwindigkeit und gleichzeitig einer störungsfreien Produktion und guten Oberflächenqualität sicherstellen.

Die Erfindung macht deutlich, daß mit der Erfassung der Schmelzetemperatur im Verteiler durch diskontinuierliche und/oder kontinuierliche Messung sowie durch die qualitative "online"-Erfassung der Wärmeverluste der Schmelze im Verteiler und zwischen Verteiler und Gießform eine optimale, durchbruchsichere und ggf. vollautomatische Schmelzenführung allein auf den Daten der Schmelzetemperatur im Verteiler und der äquivalenten T*_{liq}-Temperatur der Schmelze im Verteiler, T*_{liq}. +0°C und ihren Isothermen +5 bis +20°C, vorzugsweise in einem Schrittintervall von jeweils 5°C, bzw. die Temperaturverläufe über die Gießgeschwindigkeit zur Erzeugung eines Isothermenfensters sichergestellt werden kann.

Um ein sicheres Gießen zu erreichen, wird die Gießgeschwindigkeit so gewählt, daß die Temperatur der Schmelze im Verteiler entlang oder oberhalb der Isothermen des äquivalenten Liquidus-Temperaturverlaufs T*_{liq} + 5°C verläuft. Vorzugsweise soll die Temperatur der Schmelze im Verteiler entlang oder unterhalb der Isothermen des äquivalenten Liquidus-Temperaturverlaufs T*_{liq} + 20°C verlaufen, besonders vorzugsweise unterhalb der Isothermen des äquivalenten Liquidus-Temperaturverlaufs T*_{liq} + 15°C.

Insgesamt sollen diese ermittelten äquivalenten Liquidus-Temperaturverläufe T*_{liq} + 0°C bzw. x°C einer Schmelze mit vorgegebenen Isothermenfenster in einem Verteilertemperatur-/Gießgeschwindigkeitsdiagramm über die Gießzeit einer Schmelze dargestellt werden und optisch sichtbar gemacht werden. Auf diese Weise ist eine Prozeßbeobachtung stets möglich. Gleichzeitig wird vorgeschlagen, daß in dieses Verteilertemperatur-/Gießgeschwindigkeitsdiagramm Einflußgrößen einfließen, die das Verteilertemperatur-/Gießgeschwindigkeitsdiagramm zu höheren oder niedrigeren Temperaturen verschiebt und somit dynamisch verändert. Spezielle Einflußgrößen und deren Auswirkungen werden in der Figurenbeschreibung erläutert.

In den Wärmeverlust der Schmelze im Verteiler gehen die Verweilzeit der Schmelze im Verteiler ein, wobei die Verweilzeit der Schmelze im Verteiler abhängig ist von der Gießleistung, die wiederum bestimmt wird von der Gießbreite, der Erstarrungsdicke, der Gießgeschwindigkeit, dem aktuellem Verteilerfüllstand sowie dem Verhältnis von Verteileroberfläche zu dessen Volumen bzw. der Verteilergröße, das Absinken des Schmelzegewichts im Verteiler in Abhängigkeit zu dessen Oberftächen/Votumenverhäitnis, die anfängliche Aufheizungszeit des Verteilers zur Einstellung der der Schmelzetemperatur entsprechenden Gleichgewichtstemperatur sowie die Isolation bzw. der Isolationszustand des Verteilers und somit die Wärmeabstrahlung des Verteilers.

Das erfindungsgemäß vorgeschlagene System findet Anwendung in einer Stranggießmaschine mit einer oszillierenden Standkokille oder Wanderkokille, auch in Stranggießmaschinen mit einer Gießform, die als 2-Rollen-Kokille (Twin Roller) oder Bandkokille ausgebildet sind. Gerade bei den letzten beiden Verfahren erlaubt das vorgeschlagene System bei den notwendigen hohen Gießgeschwindigkeiten mit kürzer werdenden Erstarrungszeiten bei kleinerer Erstarrungsdicke eine optimale Prozeßführung.

Weitere Einzelheiten und Vorteile der Erfindung ergeben sich aus den Ansprüchen und der nachfolgenden Beschreibung: Hierbei zeigen:
- Fig. 1: schematisch einen Querschnitt eines Ausschnitts einer Stranggießmaschine mit einem Verteiler und einer oszillierenden Kokille;
- Fig. 1a: schematisch einen Längsschnitt einer Bandgießanlage mit Bandkokille;
- Fig. 1b: schematisch einen Querschnitt einer 2-Rollen-Anlage mit 2-Rollen-Kokille;
- Fig. 2a: ein Verteilertemperatur-/Gießgeschwindigkeitsdiagramm bzw. T/v_{c}-Raster nach der Erfindung;
- Fig. 2b: das Verteilertemperatur-/Gießgeschwindigkeitsdiagramm bzw. T/_{Vc}-Raster der Fig. 2a mit eingetragenen äquivalenten T*_{liq}-Verläufen;
- Fig. 3: ein dynamisches Verteilertemperatur-/Gießgeschwindigkeits diagramm (T/_{Vc}-Raster) nach der Erfindung;
- Fig. 3a: die schematische Darstellung des Einflusses der Verteilerisolation (E) und der Gießleistung (D) auf das Verteilertemperatur-/Gieß geschwindigkeitsdiagramm;
- Fig. 3b: die schematische Darstellung des Einflusses der anfänglichen Aufheizphase des Verteilers zur Einstellung eines Temperatur-Gleichgewichtszustands (A), des Absinkens des Gewichts der Schmelze im Verteiler (B) sowie einer Liquid-Core-Reduction (C);
- Fig. 4: dynamisches Verteilertemperatur-/Gießgeschwindigkeitsdiagramm (T/v_{c}-Raster) mit einer Häufigkeitsverteilung von ordnungsgemäßen Schmelzen und einem Durchbruch über einen Zeitabschnitt;
- Fig. 5: eine schematische Darstellung einer Stranggießmaschine mit einer oszillierenden Kokille sowie einer Steuerungs- und Darstellungsein heit.

Figur 1a stellt schematisch einen Teil des Gießprozeßablaufs einer Stahlschmelze in einer Stranggießmaschine dar, während Figur 5 einen Überblick über eine vollständige Stranggießmaschine gibt. Für den Gießprozeßablauf wird die Schmelze über eine Pfanne 1 in einen Verteiler 2 gegossen, aus dem sie anschließend über einen Tauchausguß (auch SEN) 3 in die Kokille 4 einströmt. Nach der in Figur 1 dargestellten Ausführungsform des Gießverfahrens handelt es sich um eine in der Vertikalen gegenüber der erstarrenden Strangschale 5a, b oszillierende (vgl. Pfeile in den Kokillenseitenwänden 6a, b) Standkokille, beispielsweise eine Dünnbrammenkokille. Die Ausflußgeschwindigkeit der Schmelze aus dem Verteiler wird mittels eines vertikal verfahrbaren Stopfens 7 mit Verfahreinrichtung 7a oder eines Schiebers 8 geregelt. Das Tauchrohr 3 taucht in die Kokille 4 ein. Mit 9 ist der sich einstellende Gießspiegel, mit 10 das Gießpulver bzw. sich bildende Gießschlacke gekennzeichnet. Insgesamt ergibt sich die Gießgeschwindigkeit v_{c}. Mit x ist die sich durch die Kokillenabmessungen ergebende Brammenbreite beim Austritt aus der Kokille bezeichnet.

Der Verteiler 2 weist im thermischen Gleichgewicht mit der Schmelze eine Wärmeabstrahlung, hier gekennzeichnet durch 11, auf, die mit einer Hauttemperatur von beispielsweise 100°C angegeben werden kann und die somit zu einem Wärmeverlust des Stahls während seiner Verweilzeit im Verteiler führt. Der Verteiler 2 ist weiterhin gekennzeichnet durch ein maximales Gewicht der Schmelze mit einer maximalen Füllhöhe (hₘₐₓ) im Verhältnis zu der jeweiligen Ist-Füllhöhe hᵢₛₜ.

Verfahrensgemäß werden neben der Messung der Schmelzetemperatur (T_{Verteiler}) im Verteiler, hier gekennzeichnet durch eine Meßeinrichtung 12, bei der es sich um eine diskontinuierlich oder kontinuierliche Messung handeln kann, die Wärmeverluste der Schmelze im Tauchrohr (SEN) 3, hier durch 13 gekennzeichnet, sowie ggf. die Ist-Füllhöhe hᵢₛₜ des Verteilers erfaßt, die unmittelbar auf den Wärmeverlust des Stahles im Verteiler Einfluß hat.

In den weiteren Fig. 1a und 1b wird deutlich, daß das erfindungsgemäße Verfahren bzw. System nicht auf ein Stranggießen mit einer oszillierenden Kokille beschränkt ist, es sind ebenfalls Gießprozesse nach dem Bandgießverfahren (Fig. 1a), bei dem die Schmelze aus einem Verteiler 102 auf ein gekühltes Endlosband 104, welches um zwei Rollen 114, 115 läuft, gegossen und abgezogen wird, oder beispielsweise das 2-Rollen-Gießen (Fig. 1 b), bei der die Schmelze aus einem Verteiler 202 zwischen zwei gegenläufig rotierende Rollen 214, 215 gegossen wird und anschließend abgezogen wird, denkbar.

Ausgehend von dem mittels Fig. 1 dargestellten Stofffluß stellen die Fig. 2 und 2a die Zusammenhänge zwischen der Schmelzentemperatur im Verteiler bzw. der Überhitzung der Schmelze im Verteiler (oder des Wärmeverlustes der Schmelze im Verteiler und zwischen Verteiler und Badspiegel der Kokille) und der Gießgeschwindigkeit dar sowie die Nutzbarmachung dieser Zusammenhänge für die rechnerische Vorhersage der Temperatur der Schmelze im Badspiegel in der Kokille. Fig. 2a zeigt einen Ausschnitt aus Fig. 2 im Gießgeschwindigkeitsbereich von 3,5 bis 6,0 m/min. Unter Verteilertemperatur ist jeweils die Temperatur der Schmelze im Verteiler zu verstehen.

Aus Fig. 2 ist ersichtlich, daß beispielsweise bei konstantem Gießformat, bei konstanter Verteilerhauttemperatur und bei konstantem Verteilervolumen der Verlust der Wärme einer Schmelze einer besteimmten Legierung zwischen Verteiler und Kokille bei einer Gießgeschwindigkeit von 4 m/min mit 30 °C und bei einer Gießgeschwindigkeit von 6 m/min mit 20°C ermittelt wurde. Die weiteren Abhängigkeiten sind mit 14 bezeichnet. Hieraus wird das Verhältnis sichtbar, daß bei niedriger Gießgeschwindigkeit der Schmelze im Verteiler bzw. zwischen Verteiler und Kokille mehr Wärme entzogen wird und deshalb die Überhitzung der Schmelze im Verteiler konsequenterweise höher sein muß, um eine zu frühe Erstarrung in der Kokille und somit Brückenbildung zu vermeiden. Faßt man zusammen, so kann quantitativ gesagt werden, daß sich mit halber Verweilzeit der Stahlschmelze oder bei Verdoppelung der Gießgeschwindigkeit bzw. der Strangbreite bei konstanter Erstarrungsdicke und bei konstanter Stahlmenge im Verteiler der Wärmeverlust halbiert und mit kleinerem Verteilervolumen sich der Wärmeverlust entsprechend dem Oberflächen/Volumen-Verhältnis und der Verweilzeit in der Summe verringert.

Die in das Diagramm eingezeichnete äquivalente T*_{liq}-Temperatur der Schmelze im Verteiler (15) bzw. der äquivalente T*_{liq}-Temperatur-Verlauf (T*_{liq} +0°C) zeigen auf, bei welcher Temperatur im Verteiler die Stahltemperatur in der Kokille die Liquidus-Temperatur erreichen wird. Wird die Liquidus-Temperatur (hier etwa 1500°C) in der Kokille zu früh erreicht, so findet die Erstarrung bereits im Gießspiegel und nicht erst bei Kontakt mit den Kokillenwänden zur Ausbildung der erwünschten Strangschale statt, womit eine Brückenbildung und damit ein Durchbruch durch fehlende Schlackenschmierung oder schadhafte Strangoberflächen verbunden sind. Ein sicheres Gießen ist nur gegeben, wenn die Gießgeschwindigkeit so eingestellt wird, daß die Temperatur der Schmelze oberhalb der Isotherme T*_{liq} +0°C, insbesondere oberhalb der Isothermen T*_{liq} +5°C, verläuft. Verfahrensgemäß wird vorgeschlagen, auf Grundlage dieses äquivalenten Temperaturverlaufs deren Isothermen schrittweise für 5°C in dieses Diagramm einzutragen, so daß sich das in Fig. 2a dargestellte Isothermenfenster mit T*_{liq} + x°C für x=+5, +10, +15 und +20°C ergibt (16). Vorteilhafterweise ergibt sich dann das Gießfenster mit einer Verteilertemperatur zwischen T*_{liq} +5°C und T*_{liq} +15°C bzw. den entsprechenden Temperaturverläufen. Das bevorzugte Gießfenster 17 ist schraffiert dargestellt.

Das in Fig. 2 bzw. 2a dargestellte Verhältnis der Temperatur der Schmelze zur Gießgeschwindigkeit ist von verschiedenen Faktoren beeinflußbar, die das T/v_{c}-Raster zu höheren oder niedrigeren Temperaturen verschieben und somit eine Dynamik einbringen. Der Einfluß verschiedener Faktoren ist in Figur 3 dargestellt. So wächst der Wärmeverlust mit dem Absinken des Verteilergewichtes in Funktion zum Obernächen/Volumen-Verhältnis des Verteilers und zur Verweilzeit (Einfluß B), wie schematisch in Fig. 3b dargestellt. Ebenfalls erhöht sich der Wärmeverlust und damit die notwendige Überhitzung durch die sogenannte "Liquid Core Reduction", wobei der Strang mit noch flüssigem Sumpf von einer Kokillenaustrittsdicke x auf eine kleinere Erstarrungsdicke y reduziert wird (Einfluß C).

Dagegen verringert sich der Wärmeverlust mit größerer Gießleistung durch einen anfänglich zunehmenden Aufheizvorgang des Verteilers 2 beim Gießen der ersten Schmelze, wobei die Temperatur sich nach einer bestimmten Zeit auf eine Gleichgewichtstemperatur einstellt (vgl. Fig. 2b). Beispielsweise beträgt die Zeit t_{GG} ca. 20 - 30 min, bis ein Temperatur-Gleichgewicht zwischen Verteiler und Schmelze eingestellt ist (Einfluß A). Zudem verringert sich der Wärmeverlust mit zunehmender Gießbreite, in Fig. 3a mit dem Verhältnis D zu D1 dargestellt) sowie mit zunehmender Erstarrungsdicke (D2) und mit verbesserter Isolation des Verteilers der Verteilerausmauerung (Einfluß E, Fig. 3a) oder sinkende äußere Verteilerhauttemperatur und des Tauchausgusses.

Mit diesen Einflüssen A bis E wird das T/v_{c}-Raster dynamisch und kann während des Gießens mit Hilfe von 'online'-aufgenommenen Prozeßdaten ständig aktualisiert werden.

Nach Fig. 4 ist in einem solchen dynamischen Temperatur-Gießgeschwindigkeitssystem das Gießeigenschaftsverhalten einer Schmelze mit bestimmter Zusammensetzung wiedergegeben, wobei die jeweilige Gießgeschwindigkeit nach dem erfindungsgemäßen Verfahren optimal angepaßt wird, hier dargestellt durch 18. Des weiteren ist in Fig. 4 die Häufigkeitsverteilung (19) der Temperaturen der Schmelze im Verteiler im gegebenen Diagramm einer hier - Monatsproduktion - von guten und damit unauffälligen Schmelzen eingetragen, um eine Optimierung der Schmelzenführung statistisch ermitteln zu können.

Es ist zudem ein weiterer Schmelzenverlauf dargestellt (20), bei dem der Strang zu langsam gegossen oder eine zu geringe Überhitzung aufwies, und die Temperatur der Schmelze bereits im Gießspiegel der Kokille T_{liq} erreicht wurde. Die Temperatur der Schmelze im Verteiler entspricht der äquivalenten Temperatur T*_{liq} oder ist kleiner als T*_{liq}, (21); es kommt zum Durchbruch des Strangs durch eine Vorerstarrung im Gießspiegel und damit zu einer Störung der Schlackenschmierung zwischen Strangschale und Kokillenwand und somit zum Ausschuß.

Fig. 5 zeigt eine Übersicht einer Stranggießmaschine mit einer Pfanne 300 sowie einer die Pfanne 300 aufnehmenden Haltevorrichtung 301 und einem Verteiler 302 mit entsprechender Haltevorrichtung 303. Der Wärmeverlust der Schmelze im Verteiler wird mittels geeigneter Meßeinrichtungen 304 ermittelt und die Daten über entsprechende Leitungen 305, 306 in einen Computer 307 eingespeist. Ebenfalls ist es denkbar, bereits den Wärmeverlust der Schmelze in der Pfanne mittels Meßeinrichtungen 308 zu messen und über die Leitung 309 in den Computer einzuspeisen. Es ist auch denkbar, in einer ersten Näherung von einer konstanten Stahltemperatur in der Pfanne mit einem Temperaturabfall von beispielsweise 0,1°C/min auszugehen. Verfahrensgemäß wird bei Kenntnis der aktuellen Überhitzung in der Schmelze, die um so sicherer ermittelbar ist, je mehr Faktoren erfaßt werden, und der Liquidus-Temperatur der Legierung die äquivalente Uquidus-Temperatur berechnet und im Temperatur-/Gießgeschwindigkeitsdiagramm mittels eines Monitors 310 dargestellt. Es wird nun automatisch oder halbautomatisch oder auch durch Bedienpersonal manuell durch Eingabemittel 311 eine Soll-Gießgeschwindigkeit, die im dargestellten Isothermenfenster liegt, eingestellt, und über eine Leitung 312 der Schieber oder Stopfen des Verteilers als Einstellmittel (315) für die Gießgeschwindigkeit gesteuert. Nach Erstarren der Strangschale wird der Strang 314 kontinuierlich über Rolleneinheiten 313 (Biege- und Richteinheiten) abgezogen.

Vorzugsweise sind das erfindungsgemäße Verfahren und das System eingesetzt für das Dünnbrammengießen. Eine Dünnbramme von beispielsweise 50 mm Erstarrungsdicke benötigt eine Erstarrungszeit von etwa 1 min. Die Vorgänge in der Kokille bei Gießgeschwindigkeiten von bisher maximal 8 m/min und in naher Zukunft 10 m/min machen für ein betriebssicheres Gießen eine genaue Temperaturund Geschwindigkeitsführung notwendig, welche erfindungsgemäß bereitgestellt wird.

## Patentansprüche

1. Verfahren zur Schmelzenführung in einer Stranggießmaschine, wobei die Schmelze einer bestimmten Legierung mit einer Liquidus-Temperatur T_{liq} über einen Verteiler (2, 102, 202, 302) in eine Gießform (4, 104, 214, 215) gegossen wird und der innerhalb der Gießform erstarrte Strang (314) abgezogen wird,
**gekennzeichnet durch**
Erfassen der Ist-Temperatur der Schmelze im Verteiler bei einer Ist-Gießgeschwindigkeit,
Ermittlung des Ist-Wärmeverlustes der Schmelze im Verteiler und während ihrer Verweilzeit zwischen Verteiler und Gießspiegel (9) in der Gießform,
Ermitteln einer äquivalenten Liquidus-Temperatur T*_{liq} +0 (15) als Grenztemperatur für die Temperatur der Schmelze im Verteiler, bei der bereits im Gießspiegelbereich der Gießform die Liquidus-Temperatur T_{liq} bei einer gegebenen Gießgeschwindigkeit erreicht wird, sowie
der Isothermen der äquivalenten Liquidus-Temperatur T*_{liq} +x in Abhängigkeit von Überhitzungstemperaturen x mit x>0, die Isothermen jeweils im Verhältnis zu den Schmelzetemperaturen im Verteiler und Gießgeschwindigkeiten,
Anpassen der Ist-Stranggießgeschwindigkeit an eine Soll-Stranggießgeschwindigkeit innerhalb eines vorgegebenen Isothermenfensters, dessen unterste Grenze oberhalb des äquivalenten Liquidus-Temperaturverlaufs T*_{liq} +0 liegt.

2. Verfahren nach Anspruch 1,
**dadurch gekennzeichnet,**
**daß** die Isothermen der äquivalenten Liquidus-Temperatur T*_{liq} + x schrittweise in Intervallen von 5°C ermittelt werden.

3. Verfahren nach Anspruch 1 oder 2,
**dadurch gekennzeichnet,**
**daß** die Gießgeschwindigkeit so gewählt wird, daß die Temperatur der Schmelze im Verteiler entlang oder oberhalb der Isothermen des äquivalenten Liquidus-Temperaturverlaufs T*_{liq} + 5°C verläuft.

4. Verfahren nach Anspruch 1 oder 2,
**dadurch gekennzeichnet,**
**daß** die Gießgeschwindigkeit so gewählt wird,
**daß** die Temperatur der Schmelze im Verteiler entlang oder oberhalb der Isothermen des äquivalenten Liquidus-Temperaturverlaufs T*_{liq} + 5°C verläuft und
**daß** die Temperatur der Schmelze im Verteiler entlang oder unterhalb der Isothermen des äquivalenten Liquidus-Temperaturverlaufs T*_{liq} + 20°C, vorzugsweise + 15°C, verläuft.

5. Verfahren nach einem der Ansprüche 1 bis 4,
**dadurch gekennzeichnet,**
**daß** in den Wärmeverlust der Schmelze im Verteiler eingehen: Verweilzeit der Schmelze im Verteiler und/oder
Absinken des Schmelzegewichts im Verteiler in Abhängigkeit zu dessen Oberflächen/Volumen-Verhältnis und/oder
anfängliche Aufheizungszeit des Verteilers zur Einstellung der der Schmelzetemperatur entsprechenden Temperatur und/oder
Isolation bzw. der Isolationszustand des Verteilers.

6. Verfahren nach einem der Ansprüche 1 bis 5,
**dadurch gekennzeichnet,**
**daß** in die Ermittlung des Wärmeverlustes der Schmelze während ihrer Verweilzeit zwischen Verteiler und Gießspiegel in der Gießform die Wärmeabstrahlung eines Tauchausgusses des Verteilers, der in die Kokille als Gießform eintaucht, eingeht.

7. Verfahren nach einem der Ansprüche 1 bis 6,
**dadurch gekennzeichnet,**
**daß** die äquivalenten Liquidus-Temperaturverläufe T*_{liq} +0 sowie + T*_{liq} +x einer Schmelze mit vorgegebenen Isothermenfenster in einem Verteilertemperatur-/Gießgeschwindigkeitsdiagramm über die Gießzeit einer Schmelze dargestellt werden und optisch sichtbar gemacht werden.

8. Verfahren nach Anspruch 7,
**dadurch gekennzeichnet,**
**daß** in dem Verteilertemperatur-/Gießgeschwindigkeitsdiagramm Faktoren, die den Wärmeverlust beeinflussen, eingehen und optisch dargestellt werden.

9. Verfahren nach einem der Ansprüche 1 bis 8,
**dadurch gekennzeichnet,**
**daß** die Soll-Stranggießgeschwindigkeit innerhalb des vorgegebenen Isothermenfensters, dessen unterste Grenze oberhalb des äquivalenten Liquidus-Temperaturverlaufs T*_{liq} + 0 verläuft, automatisch eingestellt wird.

## Claims

1. Method of guiding melt in a continuous casting machine, wherein the melt of a specific alloy is cast at a liquidus temperature T_{liq} by way of a distributor (2, 102, 202, 302) in a casting mould (4, 104, 214, 215) and the strip (314) hardened within the casting mould is drawn off, **characterised by** detecting the actual temperature of the melt in the distributor at an actual casting speed, determining the actual heat loss of the melt in the distributor during its dwell time between distributor and casting surface (9) in the casting mould, determining an equivalent liquidus temperature T*_{liq} + 0 (15) as boundary temperature for the temperature of the melt in the distributor in which the liquidus temperature T_{liq} is reached already in the casting surface region of the casting mould at a casting speed, as well as the isothermal lines of the equivalent liquidus temperature T*_{liq} + x in dependence on excess heating temperatures x at x > 0, the isothermal lines respectively in relation to the melt temperatures in the distributor and casting speeds, adapting the actual continuous casting speed to a target continuous casting speed within a predetermined isothermal line window, the lowermost boundary of which lies above the equivalent liquidus temperature path T*_{liq}+ 0.

2. Method according to claim 1, **characterised in that** the isothermal lines of the equivalent liquidus temperature T*_{liq} + x are determined in steps at intervals of 5° C.

3. Method according to claim 1 or 2, **characterised in that** the casting speed is so selected that the temperature of the melt in the distributor runs along or above the isothermal lines of the equivalent liquidus temperature path T*_{liq} + 5° C.

4. Method according to claim 1 or 2, **characterised in that** the casting speed is so selected that the temperature of the melt in the distributor runs along or above the isothermal lines of the equivalent liquidus temperature path T*_{liq} + 5° C and that the temperature of the melt in the distributor runs along or above the isothermal lines of the equivalent liquidus temperature path T*_{liq} + 20° C, preferably + 15° C.

5. Method according to one of claims 1 to 4, **characterised in that** entering into the heat loss of the melt in the distributor are:
dwell time of the melt in the distributor and/or
lowering of the melt weight in the distributor in dependence on the surface/volume ratio thereof and/or
initial heating-up time of the distributor for setting the temperature corresponding with the melt temperature and/or
insulation or insulation state of the distributor.

6. Method according to one of claims 1 to 5, **characterised in that** the heat radiation of an immersion outlet of the distributor, which dips into the chill mould as casting mould, enters into the determination of the heat loss of the melt during its dwell time between distributor and casting surface in the casting mould.

7. Method according to one of claims 1 to 6, **characterised in that** the equivalent liquidus temperature paths T*_{liq} + 0 as well as + T*_{liq} + x of a melt are illustrated by predetermined isothermal line windows in a distributor-temperature/casting-speed diagram over casting time of a melt and are made optically visible.

8. Method according to claim 7, **characterised in that** factors influencing the heat loss enter into the distributor-temperature/casting-speed diagram and are optically illustrated.

9. Method according to one of claims 1 to 8, **characterised in that** the target continuous casting speed is automatically set within the predetermined isothermal line window, the lowermost boundary of which runs above the equivalent temperature path T*_{liq} + 0.

## Revendications

1. Procédé d'alimentation de métal liquide d'une machine de coulée continue, dans lequel le métal liquide d'un alliage déterminé est coulé à une température de Liquidus T_{liq} par un répartiteur (2,102,202,203) dans une lingotière (4,104,214,215) et la coulée continue (314) solidifiée à l'intérieur de la lingotière est retirée,
**caractérisé par**,
l'enregistrement de la température effective du métal liquide dans le répartiteur à une vitesse de coulée effective,
la détermination de la perte de chaleur effective du métal liquide dans le répartiteur et pendant son temps de séjour entre le répartiteur et le ménisque (9) dans la lingotière,
la détermination d'une température de Liquidus équivalente T*_{liq}+0 (15) faisant office de limite de température pour la température du métal liquide dans le répartiteur, dans lequel la température de Liquidus T_{liq} est atteinte à une vitesse de coulée donnée déjà au niveau du ménisque de la lingotière, ainsi que
des isothermes de la température de Liquidus équivalente T*_{liq} +x en fonction de températures de surchauffe x telles que x>0, les isothermes étant respectivement proportionnels aux températures de métal liquide dans le répartiteur et aux vitesses de coulée,
l'adaptation de la vitesse de coulée continue effective à une vitesse de coulée continue de consigne comprise dans une fenêtre d'isothermes prédéfinie, dont la limite la plus basse est au dessus du cours de la température de Liquidus équivalente T*_{liq} +0.

2. Procédé selon la revendication 1,
**caractérisé en ce que**,
les isothermes de la température de Liquidus équivalente T*_{Liq} +x sont déterminés par étapes à des intervalles de 5 °C.

3. Procédé selon la revendication 1 ou 2,
**caractérisé en ce que**,
la vitesse de coulée est choisie de telle sorte que la température du métal liquide dans le répartiteur s'étende le long ou au dessus des isothermes du cours de température de Liquidus équivalent T*_{Liq} +5 °C.

4. Procédé selon la revendication 1 ou 2,
**caractérisé en ce que**,
la température de coulée est choisie de telle sorte que la température du métal liquide dans le répartiteur s'étende le long ou au dessus des isothermes du cours de température de Liquidus équivalent T*_{Liq} +5 °C et la température du métal liquide dans le répartiteur s'étende le long ou en dessous des isothermes du cours de température de Liquidus équivalent T*_{liq}+20 °C, de préférence +15 °C.

5. Procédé selon une des revendications 1 à 4,
**caractérisé en ce que**,
dans la perte de température du métal liquide dans le répartiteur entrent:
le temps de séjour du métal liquide dans le répartiteur et/ou
la baisse du poids du métal liquide dans le répartiteur en fonction du rapport surfaces/volumes de ce dernier et/ou
le temps de réchauffement initial du répartiteur pour régler la température et/ou l'isolation, respectivement l'état d'isolation du répartiteur, correspondant à la température du métal liquide.

6. Procédé selon une des revendications 1 à 5,
**caractérisé en ce que**,
le rayonnement de chaleur d'une busette immergée du répartiteur, qui est plongée dans la lingotière comme un moule de coulée, entre dans la détermination de la perte de chaleur du métal liquide pendant son temps de séjour entre le répartiteur et le ménisque dans la lingotière.

7. Procédé selon une des revendications 1 à 6,
**caractérisé en ce que**,
les cours de température de Liquidus équivalents T*_{Liq} +0 ainsi que + T*_{Liq}+x d'un métal liquide possédant une fenêtre d'isothermes prédéfinie sont représentés par rapport au temps de coulée d'un métal liquide dans un diagramme Température de répartiteur/ Vitesse de coulée et sont marqués visuellement.

8. Procédé selon la revendication 7,
**caractérisé en ce que**,
parmi les facteurs du diagramme Température de répartiteur/ Vitesse de coulée, ceux qui influent sur la perte de chaleur sont inclus et représentés visuellement.

9. Procédé selon une des revendications 1 à 8,
**caractérisé en ce que**,
la vitesse de coulée continue de consigne est réglée automatiquement à l'intérieur d'une fenêtre d'isothermes prédéfinie, dont la limite la plus basse s'étend au dessus du cours de température de Liquidus équivalent T*_{Liq} +0.
